# EUROPÄISCHE PATENTSCHRIFT

(11) **EP 0 137 982 B1**
(45) Veröffentlichungstag und Bekanntmachung des Hinweises auf die Patenterteilung: **23.12.1987**
(21) Anmeldenummer: 84110091.0
(22) Anmeldetag: 23.08.1984
(51) Int. Cl.: B41M 5/26

(54) **Wärmeempfindliches Aufzeinungsblatt**
Heat-sensitive recording sheet
Feuille d'enregistrement sensible à la chaleur

(30) Priorität: 24.08.1983 JP 153083/83
(43) Veröffentlichungstag der Anmeldung: 24.04.1985
(73) Patentinhaber: JUJO PAPER CO., LTD., Kita-ku Tokyo (JP)
(72) Erfinder: Satake, Toshimi CENTRAL RESEARCH LABORATORY, Kita-ku Tokyo (JP); Kimura, Yoshihide CENTRAL RESEARCH LABORATORY, Kita-ku Tokyo (JP); Fujimura, Fumio CENTRAL RESEARCH LABORATORY, Kita-ku Tokyo (JP)
(74) Vertreter: Kinzebach, Werner, Dr.

## Beschreibung

Die Erfindung betrifft ein wärmeempfindliches Aufzeichnungsblatt, das eine überlegene Stabilität des Farbbildes und des Weißgrades des Hintergrundes gegenüber Haaröl, Fett, Öl usw. hat.

Ein wärmeempfindliches Aufzeichnungsblatt, bei dem eine in der Wärme stattfindende Farbreaktion zwischen einem basischen farblosen oder schwach gefärbten chromogenen Farbstoff und einem organischen Farbentwicklungsmittel, wie einer phenolischen Substanz oder einer organischen Säure, verwendet wird, ist in den japanischen Patentpublikationen Nr. 4160/1968 und 14039/1970, und in der japanischen Offenlegungsschrift Nr. 27736/1973 beschrieben. Es findet vielfältige praktische Anwendung.

Ein wärmeempfindliches Aufzeichnungsblatt wird im allgemeinen hergestellt, indem man auf die Oberfläche des Trägers, wie Papier, Film usw. eine Beschichtungsmasse aufbringt, die durch Einzelvermahlung und Dispergierung eines farblosen chromogenen Farbstoffs und eines Farbentwicklungsmaterials, wie phenolischer Substanzen, zu feinen Teilchen, durch Vermischung der erhaltenen Dispersionen und durch Zugabe eines Bindemittels, Füllers, Sensibilisierungsmittels, Gleitmittels und anderer Hilfsmittel erhalten wurde.

Bei Wärmeeinwirkung erfolgt in der Beschichtung eine augenblickliche chemische Umsetzung, welche zu einer Farbbildung führt. Verschiedene klare Farben können je nach Auswahl der spezifischen farblosen chromogenen Farbstoffe erzeugt werden.

Aufgrund seiner Funktion, als Informationsaufzeichnungspapier zu dienen, ist es andererseits unvermeidlich, daß ein wärmeempfindliches Aufzeichnungsblatt mit den Händen von Menschen in Berührung kommt. Da ölige Materialien, wie Haaröl, Schweiß-usw. öfters and den Händen und den Fingern von Arbeitern kleben, wird ein wärmeempfindliches Aufzeichnungsblatt häufig durch solche öligen Materialien verschmutzt. Im allgemeinen ist ein wärmeempfindliches Aufzeichnungsblatt nicht genügend stabil gegenüber solchen öligen Materialien. Man beobachtet das Phänomen, daß die Bilddichte des verschmutzten Teils verringert wird oder das Bild verlöscht, und daß die Verschmutzung des Untergrundes eine Verfärbung hervorruft.

Die Ursache für dieses Phänomen ist nicht vollständig klar, man vermutet aber, daß die öligen Materialien die Farbbildungsschicht, die aus einem basischen farblosen chromogenen Farbstoff von feinen Teilchen und einem organischen Farbentwicklungsmittel von feinen Teilchen besteht, oder das Farbbildungsreaktionsprodukt, das aus einem basischen farblosen chromogenen Farbstoff und einem . organischen Farbentwicklungsmittel gebildet wird, teilweise auflösen oder destabilisieren.

Die EP-A-58 345 beschreibt ein wärmeempfindliches Aufzeichnungsblatt, das in der Farbbildungsschicht neben einem basischen farblosen oder schwach farbigen chromogenen Farbstoff und einem organischen Farbentwicklungsmittel Dimethylterephthalat enthält. Das Dimethylterephthalat dient dazu, das Aufzeichnungsbild gegenüber der Einwirkung öliger Materialien, wie Haaröl, Schweiß usw. zu stabilisieren.

Der Erfindung liegt die Aufgabe zugrunde, ein wärmeempfindliches Aufzeichnungsblatt zu schaffen, bei dem das Aufzeichnungsbild gegenüber der Einwirkung öliger Materialien sehr stabil ist.

Diese Aufgabe wird gelöst durch ein wärmeempfindliches Aufzeichnungsblatt mit einer Farbbildungsschicht, die einen basischen farblosen oder schwach farbigen chromogenen Farbstoff, ein organisches Farbentwicklungsmittel und einen Stabilisator enthält, daß dadurch gekennzeichnet ist, daß es in der Farbbildungsschicht als Stabilisator mindestens ein Metallsalz eines Phthalsäuremonoesters der allgemeinen Formel (I) enthält : in der
R₁ einen geraden oder verzweigten Alkylrest mit 1 bis 6 C-Atomen. oder Phenyl bedeutet, wobei der Benzylrest durch einen Alkylrest mit 1 bis 6 C-Atomen, ein Halogenatom oder eine Alkoxygruppe mit 1 bis 4 C-Atomen substituiert sein kann ;
R₂, R₃ und R₄ gleich oder verschieden sind und jeweils ein H-Atom, eine C₁ bis C,₂-Alkyl- oder Sulfongruppe bedeuten ;
M ein polyvalentes Metall bedeutet ; und
n eine ganze Zahl von 2 oder 3 bedeutet.

Vorzugsweise bedeutet R₁ eine CH₃, C₂H₅, C₃H_{7'} iso-C₃H₇, tert.-C₄H₉, C₅H₁₁ oder C₆H,₃ Gruppe ; wenn R₂, R₃ und/oder R₄ eine Alkylgruppe bedeuten, dann ist dies vorzugsweise eine Methyl- oder Äthylgruppe. Wenn hier von Halogensubstituenten die Rede ist, dann sind dies vorzugsweise F, CI und Br-Atome, insbesondere CI-Atome.

Die Menge und die Art des Farbentwicklungsmittels, das erfindungsgemäß verwendet wird, sind nicht besonders beschränkt, aber die Effekte dieser Erfindung sind erheblich, wenn als Farbentwicklungsmittel monophenolische 4-Hydroxy-phenylverbindungen und/oder Phthalsäuremonoester verwendet werden, da sie wesentlich zur Qualitätsverbesserung der wärmeempfindlichen Aufzeichnungsblätter beitragen ; z. B. klare Aufzeichnung mit hoher Bilddichte, kein Anhaften von Rückständen am Thermokopf, kein Kleben des wärmeempfindlichen Aufzeichnungsblattes am Thermokopf, überlegene Aufzeichnungseignung, geringere Farbbildung des Hintergrundes im Verlauf der Zeit, usw.

Beispiele für monophenolische 4-Hydroxyphenylverbindungen sind 4-Hydroxybenzoesäureester, beispielsweise 4-Hydroxybenzoesäurepropylester, 4-Hydroxybenzoesäureisopropylester, 4-Hydroxybenzoesäurebutylester, 4-Hydroxybenzoesäureisobutylester, 4-Hydroxybenzoesäurebenzylester, 4-Hydroxybenzoesäuremethylbenzylester, usw. ; 4-Hydroxyphthalsäurediester, beispielsweise 4-Hydroxyphthalsäuredimethylester, 4-Hydroxy-phthalsäurediisopropylester, 4-Hydroxyphthalsäuredibenzylester, 4-Hydroxyphthalsäuredihexylester usw.; 4-Hydroxyacetophenon ; p-Phenylphenol; Benzyl-4-hydroxyphenylace- tat ; p-Benzylphenol ; 4-Hydroxyphenyl-4'-n-sulfon, 4-Hydroxyphenyl-4'-n-butyloxyphenylsulfon, 4-Hydroxyphenyl-4'-n-hexyloxy-phenylsulfon, 4-Hydroxyphenyl-4'-n-octyloxyphenylsulfon, 4-Hydroxyphenyl-4'-n-decyloxyphensulfon, 4-Hydroxyphenyl-4'-n-dodecyloxyphenylsulfon, 4-Hydroxyphenyl-4'-benzyloxyphe- nyl-sulfon, 4-Hydroxyphenyl-4'-p-isopropylbenzyloxyphenylsulfon, 4-Hydroxyphenyl-4-ß-phenäthyloxy- phenylsulfon,4-Hydroxyphenyl-4'-ß-äthoxyäthyloxyphenylsulfon,4-Hydroxyphenyl-4'-ß-butoxyäthyloxyphe- nylsulfon, 4-Hydroxyphenyl-4'-ß-phenoxyäthyloxyphenylsulfon, 4-Hydroxyphenyl-4'-o-chlorbenzoyloxy- phenylsulfon, 4-Hydroxypheny14-β-t-butylbenzoyloxyphenylsulfon, 4-Hydroxyphenyl-4'-ß-t-octylbenzoylo- xyphenylsulfon, 4-Hydroxyphenyl-4'-lauroyloxyphenylsulfon, 4-Hydroxyphenyl-4'-decanoyloxyphenylsul- fon, 4-Hydroxyphenyl-4'-myristoyloxyphenylsulfon, 4-Hydroxyphenyl-4'-steary/oxyphenylsulfon, 4-Hydroxyphenyl-4'-ß-phenoxypropionyloxyphenylsulfon, 4-Hydroxyphenyl-4'-hexadecylsulfonyloxyphenylsulfon, 4-Hydroxyphenyl-4'-decylsulfonyloxyphenylsulfon, 4-Hydroxyphenyl-4'-p-toluensulfonyloxyphenylsulfon, 4-Hydroxyphenyl-4'-p-isopropylbenzensulfon/oxyphenylsulfon, 4-Hydroxyphenyl-4'-(4-p-t-butylphenoxy- butyloxy) phenylsulfon, 4-Hydroxyphenyl-4'-(4-p-t-Amylphenoxybutyloxy) phenylsulfon, 4-Hydroxyphenyl-4'-(5-p-t-butylphenoxyamyloxy) phenylsulfon, 4-Hydroxyphenyl-4'-(6-p-t-butytphenoxyhexyloxy) phenylsulfon und dergleichen. Typische Beispiele für Phthalsäuremonoester sind Phthalsäuremonophenylester, Phthalsäuremonobenzylester, Phthalsäuremonocyclohexylester, Phthalsäuremonomethylphenylester, Phthalsäuremonoäthylphenylester, Phthalsäuremonoalkylbenzylester, Phthalsäuremonohalogenbenzylester, Phthalsäuremonoalkoxybenzylester und dergleichen.

Solche Farbentwicklungsmittel sind in bezug auf die grundsätzlich erforderliche Qualität zufriedenstellend, sie haben aber den Nachteil, daß sie in bezug auf die Stabilität gegenüber öligen Materialien den Bis-phenolverbindungen, die bisher gewöhnlich verwendet wurden, ein wenig unterlegen sind.

Beispiele für Bisphenolverbindungen sind 4,4'-lsopropylidendiphenol (Bisphenol A), 4,4' (1-Methyl-n-hexyliden) diphenol, 4,4'-Cyclohexylidendiphenol, 4,4'-Thiobis-4-tert.-Butyl-3-methylphenol und dergleichen. Diese Farbentwicklungsmittel, die in Kombination verwendet werden, sind in bezug auf die Stabilität gegenüber öligen Materialien nicht befriedigend.

Die oben erwähnte Stabilität gegenüber öligen Materialien wird bei zusätzlicher Verwendung der erfindungsgemäßen Metallsalze der Phthalsäuremonoester der allgemeinen Formel I in großem Maße verbessert.

Für die Erfindung sind viele farblose oder schwach farbige chromogene Farbstoffe brauchbar, sie sind nicht besonders beschränkt.

Typische Beispiele für farblose chromogene Fluoranfarbstoffe sind :
3-Diäthylamino-6-methyl-7-anilinofluoran (schwarz), 3-(N-Äthyl-toluidino)-6-methyl-7-anilinofluoran (schwarz), 3-Diäthylamino-6-methyl-7-(o,p-dimethylanilino)-fluoran (schwarz), 3-Pyrrolidino-6-methyl-7-anilinofluoran (schwarz), 3-Piperidino-6-methyl-7-anilinofluoran (schwarz), 3-(N-Cyclohexyl-N-methylami- no)-6-methyl-7-anilinfluoran (schwarz), 3-Diäthylamino-7-(m-trifluormethylanilino)-fluoran (schwarz), 3-Diäthylamino-6-methylchlorfluoran (rot), 3-Diäthylamino-6-methylfluoran (rot), 3-Cyclohexyl-amino-6- chlorfluoran (orange). Die folgenden, eine schwarze Farbe entwickelnden Fluoranfarbstoffe ergeben ein wärmeempfindliches Aufzeichnungsblatt mit ein wenig geringer Bilddichte : 3-Diäthylamino-6-methyl-(p-chloranilino) fluoran, 3-Di-äthylamino-7-(o-chloranilino) fluoran, 3-(N-äthyl-p-toluidino)-6-methyl-7-anili- nofluoran, 3-Dibutylamino-6-methyl-(o-chloranilino) fluoran, 3-(N-äthyl-isoamyl)-6-methyl-anilinofluoran usw. Aber dieser Nachteil wird durch Zugabe der erfindungsgemäßen Metallsalze der Phthalsäuremonoester verbessert, wobei die Bilddichte erhöht wird. Außer den Fluoranfarbstoffen können erfindungsgemäß auch andere basische farblose chromogene Farbstoffe verwendet werden. Solche basischen farblosen Farbstoffe sind beispielsweise : Kristallviolett-Lacton, Methylviolett-Lacton, 3-(4-Diäthylamino-2-äthoxyphenyl)-3-(1-äthyl-2-methylindol-3-yl) 4-azaphtalid, 3-(4-Diäthylamino-2-äthoxyphenyl)-3-(1-äthyl-2-methylindol-3-yl)-7-azaphtalid und dergleichen. Bei solchen basischen farblosen Farbstoffen tritt bei Verwendung der monophenolischen 4-Hydroxyphenylverbindungen oder Phthalsäuremonoester als Farbentwicklungsmittel ein Thermochromie-Phänomen auf, bei dem das Farbbild sofort oder langsam verlöscht. Daher kann man bei wärmeempfindlichen Aufzeichnungsblättern diese Farbstoffe nicht verwenden. Es wurde aber gefunden, daß dieses Thermochromie-Phänomen durch Verwendung der erfindungsgemäßen Metallsalze der Phthalsäuremonoester als Stabilisator beseitigt wird, wodurch man die obigen basischen farblosen Farbstoffe verwenden kann.

Typische Beispiele für erfindungsgemäße Metallsalze der Phthalsäuremonoester der allgemeinen Formel I sind Metallsalze von Phthalsäuremonophenylester, Phthalsäuremonobenzylester, Phthalsäuremonocyclohexylester, Phthalsäuremonomethylphenylester, Phthalsäuremonophenylester, Phthalsäuremonoalkylbenzylester, Phthalsäuremonohalogenbenzylester, Phthalsäuremonoalkoxybenzylester, 4-Methylphthalsäuremonobenzylester, 3-Methylphthalsäuremonobenzylester, 5-Methylphthalsäuremonobenzylester, 4-Methylphthalsäuremonocyclohexylester, 3-Methylphthalsäuremonocyclohexylester, 5-Methylphthalsäuremonocyclohexylester und dergleichen, vorzugsweise Metallsalze von Phthalsäuremonobenzylester und Phthalsäuremonocyclohexylester.

Als Metalle seien z. B. polyvalente Metalle, wie Zink, Calcium, Magnesium, Barium und Blei. vorzugsweise Zink, Calcium und Magnesium angegeben.

Diese Stabilisatoren können einzeln oder in Mischung verwendet werden.

Das oben erwähnte organische Farbentwicklungsmittel, der oben erwähnte organische farblose chromogene Farbstoff und das Metallsalzderivat des Phthalsäuremonoesters werden mittels einer Mahlvorrichtung wie Kugelmühle, Reibemühle, Sandschleifmaschine usw. oder mittels einer geeigneten Emulgiermaschine bis zu einer Teilchengröße von mehreren Mikron oder kleiner zermahlen.

Hierzu gibt man verschiedene Additive, je nach Zweckbestimmung, um die Beschichtungsfarbe zu erzeugen. Die Additive, die erfindungsgemäß verwendet werden können, sind z. B. folgende : Bindemittel, wie Polyvinylalkohol, modifizierter Polyvinylalkohol, Hydroxyäthylzellulose, Methylzellulose, Stärke, Styrol-Maleinsäureanhydrid-Copolymere, Vinylazetat-Maleinsäureanhydrid-Copolymere, Styrol-Butadien-Copolymere usw. ; anorganische oder organische Füllstoffe wie Kaolin, gebrannter Kaolin, Diatomeenerde, Talk, Titaniumdioxyd, Kalziumcarbonat, Magnesiumcarbonat, Aluminiumhydroxid usw. ; Trennmittel wie Metallsalze von Fettsäuren ; Gleitmittel wie Wachse ; UV-Absorptionsmittel der Benzophenon- und Triazolreihe ; wasserfest machende Mittel wie Glyoxal usw. ; Dispergiermittel, Antischaummittel usw. Das gewünschte wärme-empfindliche Blatt wird erhalten, indem man diese Beschichtungsfarbe auf ein Papier oder auf verschiedene Filme aufträgt.

Die Menge der erfindungsgemäßen Metallsalze des Phthalsäuremonoesters und die Art sowie die Menge der anderen Bestandteile, die je nach dem gewünschten Effekt und der Eignung für Aufzeichnungszwecke bestimmt werden, sind nicht besonders beschränkt.

Im allgemeinen ist es vorteilhaft, 3 bis 10 Gew.-Teite des organischen Farbentwicklungsmittels, 1 bis 8 Gew.-Teile des Metallsalzes des Phthalsäuremonoesters und 1 bis 20 Gew.-Teile Füllstoff, bezogen auf 1 Gew.-Teil des basischen farblosen oder schwach farbigen chromogenen Farbstoffes zu verwenden, und 10 bis 25 Gew.-Teile Bindemittel, bezogen auf den Gesamtfeststoffgehalt, zu verwenden.

Die Erfindung wird anhand der nachfolgenden Beispiele näher erläutert.

Als Abkürzung für « Gewichtsteile » wird « Teile » verwendet.

### Beispiel 1

Lösung A (Farbstoffdispersion)
3-Diäthylamino-6-methyl-(para-chloranilino) fluoran
   1,5 Teile
10 %-ige wässrige Lösung von Polyvinylalkohol
   3,4 Teile
Wasser
   1,9 Teile

Lösung B (Dispersion eines Farbentwicklungsmittels)
p-Hydroxybenzoesäurebenzylester
   6,0 Teile
Zinkstearat
   1,5 Teile
10%-ige Lösung von Polyvinylalkohol
   18,8 Teile
Wasser
   11,2 Teile

Lösung C (Dispersion von Stabilisatoren)
Jeder Stabilisator in der Tabelle 2
   1,0 Teil
10 %-ige wässrige Lösung von Polyvinylalkohol
   2,5 Teile
Wasser
   1,5 Teile

Die Lösungen der obigen Zusammensetzungen wurden in einer Kugelmühle einzeln bis zur Teilchengröße von 3 Mikron vermahlen.

Die Lösungen wurden dann im Verhältnis der Tabelle I miteinander vermischt ; man erhält dabei wärmeempfindliche Beschichtungsfarben.

Diese Beschichtungsfarben wurden in einer Beschichtungsmenge von 6,0 g/m² auf ein Basispapier mit einem Gewicht von 50 g/m² aufgetragen, getrocknet und superkalandriert, um eine Glätte von 200 bis 300 Sekunden einzustellen. Die erhaltenen, eine schwarze Farbe bildenden wärmeempfindlichen Aufzeichnungsblätter wurden hinsichtlich ihrer Qualität und ihres Verhaltens geprüft, die Ergebnisse sind in Tabelle 2 zusammengefaßt.

Wie in der Tabelle 1 gezeigt wurde, enthalten die Vergleichsversuche Nr. 13 und 14 keine Farbentwicklungsmittel. Anmerkungen :
1) Bilddichte : Der Voll-Maskendruck wird unter den Bedingungen der GIII-übertragung mit einem Faksimilegerät CP 6000, hergestellt von TOSHIBA CORPORATION, aufgezeichnet und mit einem Macbeth-Dichtemesser (Typ RD-104, Verwendung des Amber-Filters, unten unter gleichen Bedingungen gemessen) bestimmt.
2) Bilddichte nach der Behandlung mit Öl : Man nimmt Rizinusöl mit einer Injektions-Spritze auf. Ein Tropfen Rizinusöl (0,8 mg) wird aus der Nadel gedrückt, auf einer Fläche von 40 cm² ausgebreitet und mit einem Gummistempel (1 cm x 1,5 cm) auf die Aufzeichnungs-Oberfläche bei der obigen Messung (1) übertragen. Die Bilddichte des behandelten Teils wird nach 7-tägigem Stehenlassen mit einem Macbeth-Dichtemesser gemessen.
3) Restprozent der Bilddichte
4) Weißgrad des Hintergrundes

Bilddichte des nicht-aufgezeichneten Teils wird mit einem Macbeth-Dichtemesser gemessen.

5) Weißgrad des Hintergrundes nach der Behandlung mit Öl. Das Rizinusöl wird in der gleichen Weise wie bei der obigen Messung (2) auf den nicht gezeichneten Teil übertragen. Die Bilddichte des behandelten Teils wird nach 3-tätigem Stehenlassen mit einem Macbeth-Dichtemesser gemessen.

6) Weißgrad des Hintergrundes nach der Behandlung bei 60 °C und 45 % relativer Luftfeuchtigkeit.

Die Bilddichte des nicht aufgezeichneten Teils wird 24 Stunden lang unter starken Bedingungen von 60 °C und 45 % relativer Luftfeuchtigkeit stehengelassen und dann mit einem Macbeth-Dichtemesser gemessen.

Wie aus der Tabelle 2 ersichtlich ist, ergaben die erfindungsgemäßen Beispiele, bei denen Metallsalze von Phthalsäuremonoesternals Stabilisator verwendet wurden, sogar bei 7-tätigem Stehenlassen nach der Verschmutzung mit Rizinusöl ein sehr gutes Aufzeichnungsbild, d. h. es wurde eine gute Stabilisierung erzielt, die in einer Restbilddichte von mehr als 70 % zum zum Ausdruck kommt. Insbesondere weisen die erfindungsgemäßen Beispiele, bei denen das Zinksalz als Metallsalz der erfindungsgemäßen Stabilisatoren verwendet wird, ein hohe Restbilddichte sogar bei der Verschmutzung mit Öl auf.

### Beispiel 2

Es .wurde eine andere Lösung B, bei der die gleiche Menge 4-Hydroxyphthalsäuremonobenzylester anstelle des 4-Hydroxybenzoesäurebenzylesters in der Lösung B (Farbentwicklungsmittelsdispersion) des Beispiels 1 verwendet wurde, bereitet und mit einer Calciumcarbonat-Dispersion und den Lösungen A und C im Gewichtsverhältnis der Tabelle 3 vermischt.

Die Prüfungsergebnisse über die Qualität und Eignung der eine schwarze Farbe entwickelnden wärmeempfindlichen Aufzeichnungsblätter, die in gleicher Weise wie im Beispiel 1 unter Verwendung jeder obigen Dispersion hergestellt wurden, werden in der Tabelle 4 gezeigt.

Wie aus der Tabelle 4 ersichtlich ist, weisen die erfindungsgemäßen Stabilisatoren sogar bei Verwendung von Phthalsäuremonobenzylester als Farbentwicklungsmittel überlegene Effekte auf.

### Beispiel 3

Lösung A (Farbstoffdispersion)
3-(N-Äthyl-N-isoamyl) amino-6-methyl-7-anilinofluoran
   1,5 Teile
10 %-ige wässrige Lösung von Polyvinylalkohol
   3,4 Teile
Wasser
   1,9 Teile

Lösung B (Dispersion eines Farbentwicklungsmittels)
Jedes Farbentwicklungsmittel in Tabelle 5
   6,0 Teile
p-Benzyloxybenzoesäu rebenzylester
   3,0 Teile
Zinkstearat
   1,5 Teile
10%-ige Lösung von Polyvinylalkohol
   26,3 Teile
Wasser
   15,7 Teile

Lösung C (Dispersion von Stabilisatoren)
Zinksalz des Phthalsäuremonobenzylesters
   1,0 Teil
10 %-ige wässrige Lösung von Polyvinylalkohol
   2,5 Teile
Wasser
   1,5 Teile

Die Lösungen der obigen Zusammensetzungen wurden in einer Kugelmühle einzeln bis zur Teilchengröße von 3 Mikron vermahlen.

Die Lösungen wurden dann gemäß den Verhältnisangaben der folgenden Tabelle miteinander vermischt ; man erhält dabei wärmeempfindliche Beschichtungsfarben.

Die Prüfungsergebnisse über die Qualität und Eignung der eine schwarze Farbe entwickelnden wärmeempfindlichen Aufzeichnungsblätter, die in gleicher Weise wie im Beispiel 1 unter Verwendung jeder obigen Dispersion hergestellt wurden, sind in der Tabelle 4 gezeigt.

Wie aus der Tabelle 2 ersichtlich ist, weisen die Zinksalze der Phthalsäuremonoester eine überlegene Stabilität des Aufzeichnungsbildes auf, insbesondere eine erheblich überlegene Stabilität des Aufzeichnungsbildes bei Verwendung von 4-Hydroxybenzoesäureester oder Phthalsäuremonoester als Farbentwicklungsmittel.

## Patentansprüche

1. Wärmeempfindliches Aufzeichnungsblatt mit einer Farbbildungsschicht, die einen basischen farblosen oder schwach farbigen chromogenen Farbstoff, ein organisches Farbentwicklungsmittel und einen Stabilisator enthält, dadurch gekennzeichnet, daß es in der Farbbildungsschicht als Stabilisator mindestens ein Metallsalz eines Phthalsäuremonoesters der allgemeinen Formel (I) enthält : in der
R, einen geraden oder verzweigten Alkylrest mit 1 bis 6 C-Atomen, oder Phenyl bedeutet, wobei der Benzylrest durch einen Alkylrest mit 1 bis 6 C-Atomen, ein Halogenatom oder eine Alkoxygruppe mit 1 bis 4 C-Atomen substituiert sein kann ;
R₂, R₃ und R₄ gleich oder verschieden sind und jeweils ein H-Atom, eine C₁ bis C₁₂-Alkyl- oder Sulfongruppe bedeuten ;
M ein polyvalentes Metall bedeutet ; und
n eine ganze Zahl von 2 oder 3 bedeutet.

2. Wärmeempfindliches Aufzeichnungsblatt nach Anspruch 1, dadurch gekennzeichnet, daß das genannte Metallsalz des Phthalsäuremonoesters mindestens ein Metallsalz des Phthalsäuremonobenzylesters und/oder des Phthalsäuremonohexylesters ist.

3. Wärmeempfindliches Aufzeichnungsblatt nach einem der Ansprüche 1 oder 2, dadurch gekennzeichnet, daß M in der allgemeinen Formel (I) mindestens ein Metall aus der Gruppe Zink, Calcium und Magnesium ist.

4. Wärmeempfindliches Aufzeichnungsblatt nach einem der Ansprüche 1-3, dadurch gekennzeichnet, daß das organische Farbentwicklungsmittel mindestens eine Substanz aus der Gruppe der monophenolischen 4-Hydroxyphenylverbindungen und der Phthalsäuremonoester ist.

5. Wärmeempfindliches Aufzeichnungsblatt nach einem der Ansprüche 1-4, dadurch gekennzeichnet, daß die Farbbildungsschicht 3-10 Gewichtsteile des organischen Farbentwicklungsmittels, 1-8 Gewichtsteile des Metallsalzes des Phthalsäuremonoesters, 1-20 Gewichtsteile Füllstoff, bezogen auf den genannten chromogenen Farbstoff und 10-25 Gewichtsteile Bindemittel, bezogen auf den Gesamtfeststoffgehalt, enthält.

6. Verfahren zur Herstellung eines wärmeempfindlichen Aufzeichnungsblattes gemäß einem der Ansprüche 1-5, wobei man auf die Oberfläche eines Trägers eine Beschichtung aufträgt, die durch Einzel-Feinvermahlung und Feindispergierung eines farblosen chromogenen Farbstoffs und eines Farbentwicklungsmaterials, anschließendes Vermischen der erhaltenen Dispersionen und Zugabe von Bindemitteln, Füllstoffen, Sensibilisierungsmitteln, Gleitmitteln und anderer Hilfsmittel erhältlich ist, dadurch gekennzeichnet, daß man in die Beschichtungsmasse zusätzlich ein Metallsalz des Phthalsäuremonoesters der allgemeinen Formel nach einem der Ansprüche 1 bis 3 einbringt.

7. Verwendung mindestens einer Verbindung der allgemeinen Formel nach einem der Ansprüche 1 bis 3 als Zusatz zu Beschichtungsmassen für wärmeempfindliche Aufzeichnungsmaterialien.

## Claims

1. Heat-sensitive recording sheet with a colour forming layer which contains a basic colourless or weakly coloured chromogenic dyestuff, an organic colour developing agent and a stabiliser, characterised in that it contains in the colour developing layer as stabiliser at least one metal salt of a phthalic acid monoester of the general formula (I) : in which
R, represents a straight or branched chain alkyl group with 1 to 6 C-atoms, or phenyl, wherein the benzyl group can be substituted by an alkyl group with 1 to 6 C-atoms, a halogen atom or an alkoxy group with 1 to 4 C-atoms ;
R₂, R₃ and R₄ are the same or different and in each case an H-atom, a C₁ to C₁₂ alkyl or sulphone group ;
M represents a polyvalent metal ; and
n represents a whole number of 2 or 3.

2. Heat-sensitive recording sheet according to claim 1 characterised in that the said metal salt of the phthalic acid monoester is at least one metal salt of phthalic acid monobenzyl ester and/or phthalic acid monohexyl ester.

3. Heat-sensitive recording sheet according to one of claims 1 or 2 characterised in that M in the general formula (I) is at least one metal from the group zinc, calcium and magnesium.

4. Heat-sensitive recording sheet according to one of claims 1-3 characterised in that the organic colour developing agent is at least one substance from the group of monophenolic 4-hydroxyphenyl compounds and phthalic acid monoesters.

5. Heat-sensitive recording sheet according to one of claims 1-4 characterised in that the colour forming layer contains 3-10 parts by weight of the organic colour developing agent, 1-8 parts by weight of the metal salt of the phthalic acid monoester, 1-20 parts by weight filler taken on the said chromogenic dyestuff and 10-25 parts by weight binding agent taken on the total solids content.

6. Process for the manufacture of a heat-sensitive recording sheet according to one of claims 1-5 wherein on the surface of a carrier a coating is applied which is obtainable by individually fine milling and fine dispersing of a colourless chromogenic dyestuff and a colour developing agent, subsequent mixing together of the dispersions obtained, and the addition of binders, fillers, sensitising agents, smoothing agents and other adjuvants, characterised in that in the coating composition there is additionally introduced a metal salt of phthalic acid monoester of the general formula I according to one of claims 1 to ₃.

7. Use of at least one compound of the general formula I according to one of claims 1 to 3 as addition to coating compositions for heat-sensitive recording materials.

## Revendications

1. Feuille d'enregistrement sensible à la chaleur comportant une couche pour formation de couleur qui contient un colorant chromogène basique incolore ou faiblement coloré, un produit organique de développement de la couleur et un stabilisateur, feuille qui se caractérise en ce qu'elle contient, dans la couche pour formation de la couleur, comme stabilisateur, au moins un sel métallique d'un monoester d'acide phtalique de la formule générale (1) : dans laquelle
R₁ est un groupe alcoyle droit ou ramifié contenant de 1 à 6 atomes C, ou phényl étant précisé que le groupe benzyle peut être remplacé par un groupe alcoyle contenant de 1 à 6 atomes C, par un atome d'halogène ou par un groupe alcoxy contenant de 1 à 4 atomes C ;
R₂, R₃ et R₄ sont identiques ou différents et sont respectivement un atome H, un groupe alcoyle ou sulfone C₁ à C₁₂ ;
M est un métal polyvalent ;
n est un nombre entier de 2 ou 3.

2. Feuille d'enregistrement sensible à la chaleur selon la revendication 1, caractérisée en ce que le sel métallique, mentionné, du monoester d'acide phtalique est au moins un sel métallique du monoester de benzyle de l'acide phtalique et/ou du monoester d'hexyle de l'acide phtalique.

3. Feuille d'enregistrement sensible à la chaleur selon l'une des revendications 1 ou 2, caractérisée en ce que, dans la formule générale (1), M est au moins un métal du groupe zinc, calcium et magnésium.

4. Feuille d'enregistrement sensible à la chaleur selon l'une des revendications 1 à 3, caractérisée en ce que le produit organique de développement de la couleur est au moins une substance du groupe des liaisons hydroxy-4 phényle monophénoliques et du monoester de l'acide phtalique.

5. Feuille d'enregistrement sensible à la chaleur selon l'une des revendications 1-4, caractérisée en ce que la couche de formation de la couleur contient 3-10 parties en poids du produit organique de développement de la couleur, 1-8 parties en poids du sel métallique du monoester de l'acide phtalique, 1-20 parties en poids de charge, rapporté au colorant chromogène mentionné et 10-25 parties en poids de liant, rapporté à la teneur totale en. produit solide.

6. Procédé de fabrication d'une feuille d'enregistrement sensible à la chaleur selon l'une des revendications 1-5, dans lequel on applique sur la surface d'un support un revêtement que l'on obtient par broyage fin individuel et dispersion fine d'un colorant chromogène incolore et d'un produit de développement de la couleur, puis mélange des dispersions obtenues et addition de liants, charges, produits de sensibilisation, lubrifiants et autres auxiliaires, caractérisé en ce que l'on apporte en outre dans la masse de revêtement un sel métallique du monoester de l'acide phtalique de la formule générale 1 selon l'une des revendications 1 à 3.

7. Emploi d'au moins un composé de formule générale I selon l'une des revendications 1 à 3 comme additif aux masses de revêtement pour des produits d'enregistrement sensibles à la chaleur.
